# EUROPÄISCHE PATENTSCHRIFT

(11) **EP 2 227 574 B1**
(45) Veröffentlichungstag und Bekanntmachung des Hinweises auf die Patenterteilung: **06.07.2011**
(21) Anmeldenummer: 08855857.2
(22) Anmeldetag: 05.11.2008
(51) Int. Cl.: C22C 38/02, C22C 38/04

(54) **STAHL FÜR HOCHFESTE BAUTEILE AUS BÄNDERN, BLECHEN ODER ROHREN MIT AUSGEZEICHNETER UMFORMBARKEIT UND BESONDERER EIGNUNG FÜR HOCHTEMPERATUR-BESCHICHTUNGSVERFAHREN**
STEEL FOR HIGH-STRENGTH COMPONENTS COMPRISING BANDS, SHEETS OR TUBES HAVING EXCELLENT FORMABILITY AND PARTICULAR SUITABILITY FOR HIGH-TEMPERATURE COATING PROCESSES
ACIER POUR ÉLÉMENTS DE CONSTRUCTION TRÈS RÉSISTANTS SOUS FORME DE RUBANS, DE TÔLES OU DE TUYAUX AYANT UNE EXCELLENTE MALLÉABILITÉ ET ÉTANT PARTICULIÈREMENT ADAPTÉS AUX PROCÉDÉS DE REVÊTEMENT À HAUTE TEMPÉRATURE

(30) Priorität: 03.12.2007 DE 102007058222
(43) Veröffentlichungstag der Anmeldung: 15.09.2010
(73) Patentinhaber: Salzgitter Flachstahl GmbH, 38239 Salzgitter (DE)
(72) Erfinder: SCHÖTTLER, Joachim, 38118 Braunschweig (DE); FLAXA, Volker, 38229 Salzgitter (DE)
(74) Vertreter: Meissner, Peter E.
(86) Internationale Anmeldenummer: PCT/DE2008/001845
(87) Internationale Veröffentlichungsnummer: WO 2009/071046

(56) Entgegenhaltungen:
- EP-A- 0 576 107
- EP-A- 1 435 399
- WO-A-99/28518
- WO-A-2004/048629
- DE-A1- 2 151 060
- DE-A1-102004 053 620

## Beschreibung

Die Erfindung betrifft einen Stahl für hochfeste Bauteile aus Bändern, Blechen oder Rohren mit ausgezeichneter Umformbarkeit und besonderer Eignung für Hochtemperatur-Beschichtungsverfahren gemäß Patentanspruch 1. Unter dem Begriff Hochtemperatur werden in diesem Zusammenhang Temperaturen oberhalb von A_{c3} (ca. 900°C) verstanden.

Die moderne Leichtbauweise von Bauteilen aus Stahl mit dem Ziel einer möglichst großen Ressourcenschonung durch maximale Gewichtseinsparung setzt zunehmend den Einsatz von hochfesten Stählen voraus.

Dies gilt z. B. für die Weißblech- oder Sanitärindustrie, den chemischen Apparatebau, die Kraftwerkstechnik und insbesondere auch für die Fahrzeugindustrie, um den Flottenverbrauch zu senken.

Im Falle des Einsatzes in der Automobilindustrie werden Bauteile aus hochfesten Stählen im Normalfall mit korrosionshemmenden Überzügen, meist aus Zink, eingesetzt. In den anderen genannten Einsatzbereichen kommen neben korrosionshemmenden Überzügen auch Emaillierungen zum Einsatz.

Halbzeuge, wie Bänder oder Bleche aus üblichen hochfesten Stählen, für diese Einsatzbereiche werden vornehmlich durch thermomechanisches Walzen hergestellt. Dies setzt voraus, dass diese Stähle in nachgeschalteten Prozessstufen keiner Wärmebehandlung mehr unterzogen werden, da hierbei die mechanischen Eigenschaften aus der thermomechanischen Behandlung verloren gehen würden.

Werden diese Stähle einer nachträglichen thermischen Behandlung ausgesetzt, in deren Folge z. B. eine Korrosionsschutzschicht in Form von Email oder metallischen Überzügen aus Zink, Aluminium oder deren Legierungen mit Behandlungstemperaturen bis über A_{c3} (ca. 900°C) aufgebracht wird, verlieren diese Stähle ihre ursprüngliche Festigkeit. Sinngemäß gilt dieser Umstand auch für entsprechend wärmebeeinflusste Zonen nach Schweißbehandlungen.

Bei mehrfachen Wärmebehandlungen, wie bei thermischen Beschichtungsverfahren, bei sich kreuzenden Schweißnähten im entsprechend wärmebehandelten Bereich, sowie bei den beim Emaillieren üblicherweise durchgeführten mehrfachen Emaileinbränden wiederholt sich dieses Phänomen, so dass der Werkstoff stetig an Festigkeit verliert.

Die nachfolgende Tabelle 1 zeigt dies am Beispiel der Stahlgüte S-420 in 3,0 mm bzw. 8,0 mm mit einer Mindeststreckgrenze von 420 MPa.

**Tabelle 1: Veränderung der mechanischen Eigenschaften von Blechen aus S-420 nach 1 bzw. 2 Emaileinbränden**

| **Dicke, mm** | **Probenlage** | **Zustand** | **R_{p0,2} - MPa** | **Rₘ - MPa** | **A₈₀ - %** |
|---|---|---|---|---|---|
| **3,0 mm** | | | | | |
| | **längs** | Ausgangszustand | 444 | 569 | 21,3 |
| | | nach 1 Glühung | 430 | 521 | 25,1 |
| | | nach 2 Glühungen | 405 | 522 | 25,9 |
| | **quer** | Ausgangszustand | 502 | 592 | 20,9 |
| | | nach 1 Glühung | 453 | 537 | 25,1 |
| | | nach 2 Glühungen | 439 | 537 | 23,0 |
| **8,0 mm** | | | | | |
| | **längs** | Ausgangszustand | 426 | 523 | 29,8 |
| | | nach 1 Glühung | 391 | 498 | 31,0 |
| | | nach 2 Glühungen | 385 | 494 | 31,5 |
| | **quer** | Ausgangszustand | 437 | 538 | 26,7 |
| | | nach 1 Glühung | 401 | 505 | 29,7 |
| | | nach 2 Glühungen | 395 | 503 | 29,2 |

Bei hochfesten Mehrphasenstählen ist dieser Festigkeitsverlust nach entsprechender Wärmebehandlung noch ausgeprägter, weil der ursprüngliche martensitische Phasenanteil bei der Erwärmung oberhalb der Umwandlungstemperatur A_{c3} dann verloren geht, wenn die Abkühlung nicht gesteuert und intensiviert abläuft.

Ein weiteres Problem kann bei hochfesten Stählen dadurch entstehen, dass bei Erwärmung oberhalb A_{c3} die Löslichkeit für Wasserstoff deutlich erhöht ist. Bei beschleunigter Abkühlung verbleibt dann der Wasserstoff im Werkstoffgefüge und kann in der Folge zu einer Rissbildung im Werkstoff führen.

Aus diesem Grund sind Stähle gefragt, die auch bei langsamer Abkühlung (z. B. an ruhender Luft) ein Härtegefüge erzeugen.

Ein weiteres Problem kann bei diesen Stählen entstehen, wenn der Wasserstoffaustritt aus dem Werkstoff durch eine dichte Schutzschicht, wie z. B. Email, behindert wird. Wenn dies der Fall ist, besteht die Gefahr von Abplatzungen der Beschichtung (Fischschuppen).

Fischschuppen bedeuten Fehlstellen im Email, wodurch ein durchgängiger Schutz des Stahlsubstrates nicht mehr gewährleistet ist. Von großer Bedeutung beim Emaillieren von Stählen ist deshalb insbesondere eine hohe Fischschuppenbeständigkeit des emaillierten Bauteils.

Als Ursache für das Auftreten von Fischschuppen wird angesehen, dass während des Emaillierprozesses die Stahloberfläche mit Feuchtigkeit aus der Ofenatmosphäre und aus dem Emailschlicker in Berührung kommt.

Durch die Reaktion des Wassers mit der Stahloberfläche bildet sich atomarer Wasserstoff, der während des Einbrennprozesses in den Stahl eindiffundiert.

Nach dem Einbrand des Emails bei ca. 900°C und dem anschließenden Abkühlen nimmt die Wasserstofflöslichkeit im Stahl ab, und der Wasserstoff drängt aus dem Stahl und rekombiniert an der Werkstoffgrenze Stahl/Email zu molekularem Wasserstoff.

Diese Reaktion ist mit einer Volumenzunahme verbunden, wobei sich lokal ein hoher Druck aufbauen kann, der schließlich so groß wird, dass die Haftfestigkeit des Verbundes Email/Stahl überschritten wird und halbmondförmige Emailabplatzungen (Fischschuppen) am inzwischen erstarrten Email auftreten.

Für kalt- oder warmgewalzte Bleche sind nach dem Stand der Technik z.B. aus der DE 10 2004 053 620 eine Reihe Stähle bekannt, die Fischschuppenbeständigkeit aufweisen. Wegen der oftmals geforderten besonderen Tiefzieheigenschaften sind diese Stähle im Normalfall als niedrigfeste IF-Stähle konzipiert (z. B. EP 0 386 758 B1) und basieren auf Legierungskonzepten bei denen die Fischschuppenbeständigkeit durch beim Kaltwalzen zertrümmerte Zementitausscheidungen (Wasserstofffallen) an den Korngrenzen hervorgerufen werden, an die sich der atomare Wasserstoff anlagert und damit unschädlich bezüglich Fischschuppenbildung wird.

Hochfeste, gut umformbare Stähle mit Eignung für Hochtemperaturbehandlungen, wie z. B. beim Emaillieren, sind bislang nicht bekannt.Die Anforderungen an einen hochfesten Stahl, die nicht immer gleichzeitig erfüllt sein müssen, lassen sich für die beschriebenen Anwendungsgebiete wie folgt zusammenfassen:
- Hohe Werkstofffestigkeit des Bauteils nach Umformung auch nach einer Wärmebehandlung bei Temperaturen oberhalb 900°C,
- Fischschuppenbeständigkeit nach der Emaillierung,
- gute Umformbarkeit,
- gute allgemeine Schweißbarkeit,
- gute Hochfrequenz-Induktions- (HFI-) und Laser-Schweißbarkeit bei der Rohrherstellung,
- gute Verzinkbarkeit des Bauteils.

Der Erfindung liegt die Aufgabe zugrunde, einen kostengünstigen Stahl für hochfeste Bauteile aus Bändern, Blechen oder Rohren anzugeben, der eine ausgezeichnete Umformbarkeit und Eignung für Hochtemperatur-Beschichtungsverfahren aufweist bei gleichzeitiger Gewährleistung der allgemeinen Schweißbarkeit und insbesondere der HFI-Schweißbarkeit.

Nach der Lehre der Erfindung wird diese Aufgabe gelöst durch einen Stahl mit folgenden Gehalten in Masse-%:

| | |
|---|---|
| C | 0,07 bis ≤ 0,15 |
| Al | ≤ 0,05 |
| Si | ≤ 0,80 |
| Mn | 1,60 bis ≤ 2,10 |
| P | ≤ 0,020 |
| S | ≤ 0,010 |
| Cr | 0,50 bis ≤ 1,0 |
| Mo | 0,15 bis ≤ 0,25 |
| Tiₘᵢₙ | 48/14 x[N] |
| V | 0,05 bis ≤ 0,10 |
| B | 0,0015 bis ≤ 0,0050 |
| Rest Eisen einschließlich üblicher stahlbegleitender Elemente auf | |

.

Der erfindungsgemäße hochfeste Stahl ist als Vergütungsstahl ausgelegt, der an Luft oder einem Medium mit vergleichbaren Abkühlgradienten aushärtbar ist. Der Stahl ist für Hochtemperatur-Beschichtungsverfahren, wie z. B. Emaillieren oder Verzinken, auch bei Behandlungstemperaturen oberhalb von 900°C besonders geeignet und zeichnet stich dadurch aus, dass er bei Abkühlung nach dem Beschichten nicht an Festigkeit verliert, sondern durch den Vergütungseffekt sogar noch an Festigkeit gewinnt. Für die Fachwelt überraschend hat sich in umfangreichen Versuchsreihen herausgestellt, dass mit der erfindungsgemäßen Legierungszusammensetzung erstmals ein Stahl bereitgestellt wird, der sowohl eine hervorragende Emaillierbarkeit und Fischschuppenbeständigkeit aufweist und gleichzeitig eine hohe Festigkeit aus der Vergütungsbehandlung beim Emailleinbrand oder beim Verzinken erhält.

Mit diesem vergleichsweise sehr kostengünstigen Legierungskonzept wird insbesondere durch den niedrigen Kohlenstoffgehalt ebenfalls eine hervorragende Kakumformbarkeit im Ausgangszustand "weich" erreicht, was bei Einsatz für Tiefziehteile, z. B. im Sanitärbereich für Wassererhitzer, im Kesselbau, im chemischen Apparatebau oder im Karosseriebau von Kraftfahrzeugen, von besonderer Bedeutung ist.

Das relativ niedrige Kohlenstoffäquivalent sichert zudem eine hervorragende allgemeine Schweißbarkeit. Insbesondere ist auch die Schweißbarkeit beim Hochfrequenz-Induktionsschweißen (HFI-Schweißen), wie es z. B. für die Herstellung von Rohren angewendet wird, hervorragend, da der Chromgehalt zur Vermeidung von unerwünschten Chromcarbidausscheidungen in der Schweißnaht relativ niedrig ist.

Die Fischuppenbeständigkeit des Stahls wird erfindungsgemäß durch eine Zugabe von Chrom und Vanadin erreicht, wobei feindisperse Ausscheidungen von Chrom- und Vanadin-Carbiden bzw. -Carbonitriden und Titannitriden im Härtegefüge des Stahls Wasserstofffallen bilden, an denen sich der bei der Emaillierung bildende atomare Wasserstoff unschädlich für die Emaillierung anlagern kann.

Das Legierungskonzept auf Basis Mn, Cr, Mo, V und B bewirkt die Vergütung des Stahls schon bei einem der Abkühlung an Luft vergleichbaren Abkühlgradienten durch vorteilhafte Verschiebung der relevanten Umwandlungspunkte.

Dies setzt voraus, dass der vorhandene Stickstoff im Stahl erfindungsgemäß vollständig durch zusätzliche Titanzugaben zu Titannitriden abgebunden ist, um Bornitrid-Ausscheidungen zu vermeiden und damit die Wirksamkeit des zugegebenen Bors sicherzustellen. Insofern ist erfindungsgemäß mindestens eine stöchiometrische Zugabe von Titan relativ zum Stickstoffgehalt einzuhalten.

In einer vorteilhaften Ausgestaltung der Erfindung weist der Stahl einen für eine Verzinkung mit ≤ 0,30 % niedrigen Si- Gehalt auf, so dass die Verzinkbarkeit z. B. für den Einsatz in der Automobilindustrie gewährleistet ist.

Es sind aus dem Stand der Technik Vergütungsstähle bekannt, bei denen allein durch die Abkühlung des Stahls an Luft, beispielsweise nach einer Wärmebehandlung des Bauteils, die Härtung erreicht wird und damit die geforderten Werkstoffeigenschaften realisiert werden.

Kühlt der Stahl nach dem Warmwalzen zumindest abschnittsweise an Luft so schnell ab, dass der Lufthärtungseffekt einsetzt, so kann die Kaltumformbarkeit durch einen nachgeschalteten Weichglühvorgang, z. B. in einer Haubenglühe, bzw. durch ein Homogenisierungsglühen, erreicht werden. Die Kaltumformbarkeit kann alternativ nach dem Warmwalzen auch erhalten bleiben, wenn ein entsprechend eng gewickeltes Coil langsam, u. U. in einer speziellen wärmegedämmten Haube, abkühlt.

Nach der Kaltumformung, bzw. Formgebung kann der Vergütungszustand dann über eine nachträgliche Wärmebehandlung wieder eingestellt werden.

Unter Kaltumformung sind hierbei folgende Verfahrensvarianten zu verstehen:
a) Die direkte Herstellung entsprechender Bauteile aus Warmband durch Tiefziehen o. ä. mit anschließender möglicher Vergütungsbehandlung.
b) Die Weiterverarbeitung zu Rohren mit entsprechenden Zieh- und Glühprozessen. Die Rohre selbst werden anschließend zu Bauteilen, z. B. durch Biegen, Innenhochdruckumformen (IHU) o. ä., umgeformt und anschließend vergütet.
c) Die Weiterverarbeitung des Warmbandes zu Kaltband mit nachfolgendem Glüh- sowie Dressier-Prozess. Das Kaltband wird anschließend durch Tiefziehen o. ä. wie unter a) oder b) beschrieben, verarbeitet.

In der nachfolgenden Tabelle 2 sind ermittelte Kennwerte an Proben des erfindungsgemäßen Stahls für warm- bzw. kaltgewalzte Bleche oder Bänder sowie daraus hergestellter Rohre aufgeführt:

**Tabelle 2: Veränderung der mechanischen Kennwerte des erfindungsgemäßen Stahls nach dem Emaillieren**

| **Kaltband 1,5 mm** | **R_{p0,2} [MPa]** | **Rₘ [MPa]** | **As [%]** |
|---|---|---|---|
| Lieferzustand weich | 339 | 494 | 35,1 |
| Nach dem Emaillieren | 490 | 770 | 12,1 |
| | | | |
| **Warmband 4,6 mm** | **R_{p0,2} [MPa]** | **Rₘ [MPa]** | **As [%]** |
| Lieferzustand weich | 336 | 528 | 33,4 |
| Nach dem Emaillieren | 475 | 740 | 12,2 |

In Bezug auf die Emaillierfähigkeit wurde der Beizabtrag und die Fischschuppenbeständigkeit von Blechen aus dem erfindungsgemäßen Stahl sowie von drei höherfesten Vergleichsstählen geprüft.

Die Ergebnisse der Prüfung der Emaillierfähigkeit des erfindungsgemäßen Stahls im Vergleich zu anderen höherfesten Stahlsorten sind in der nachfolgenden Tabelle 3 zusammengefasst. Die Prüfungen zum Beizabtrag und zur Fischschuppenbeständigkeit der Bleche wurden in Anlehnung an die Norm EN 10209 durchgeführt.

Zur Prüfung der Fischschuppenbeständigkeit wurde neben der Kaltband-Testfritte Ferro 2290 auch ein Boiler-Testemail verwendet.

Die Untersuchungsergebnisse zeigen, dass der Vergleichsstahl TRIP HXT800 einen deutlich über den Vorgaben liegenden Beizabtrag aufweist, so dass eine Prüfung der Fischschuppenbeständigkeit nicht möglich war.

Der Beizabtrag der beiden anderen Vergleichsstähle lag innerhalb der angestrebten Werte, die Fischschuppenbeständigkeit war jedoch nicht gegeben.

Die Ergebnisse des Fischschuppentests sind in den Abbildungen 1a bis 1c dargestellt.

Die Veränderung der mechanischen Kennwerte des erfindungsgemäßen Stahls beim Emaillieren im Vergleich zu anderen höherfesten Stählen ist in den nachfolgenden Abbildungen dargestellt. Für den Vergleichsstahl HXT800 konnten keine Werte nach dem Emaillieren ermittelt werden, da der Stahl infolge des übermäßigen Beizabtrags nicht emaillierfähig ist.

Hierzu wird auf die Abbildungen 2 und 3 verwiesen.

Die Vorteile des erfindungsgemäßen Stahls lassen sich wie folgt zusammenfassen:
- hohe Werkstofffestigkeit auch nach einer Wärmebehandlung oberhalb von 900°C,
- Fischschuppenbeständigkeit nach der Emaillierung des Bauteils,
- deutlich erhöhte Festigkeit am fertigen Bauteil und damit Möglichkeit zum konstruktiven Leichtbau durch Dickenreduzierung im Vergleich zu herkömmlichen Emaillierstählen,
- sehr gute Schweißbarkeit des Stahls, insbesondere auch beim HFI-Schweißen im Rahmen der Rohrherstellung,
- hervorragende Kaltumformbarkeit des Stahls im unvergüteten Zustand und damit die Möglichkeit zur Herstellung komplexer Bauteile,
- Verzinkbarkeit des Stahls ist gewährleistet,
- Eignung für nichtmetallische Schutzschichten.

Für den erfindungsgemäßen Stahl sind nachfolgend typische Kennwerte für warm- bzw. kaltgewalzte Bleche und Rohre im weichgeglühten Zustand aufgeführt:

| | |
|---|---|
| Rₑₗ bzw. R_{p0,2}: | 310 - 430 [MPa] |
| Rₘ: | 450-570 [MPa] |
| A₅: | ≥ 23 [%] |

Im wärmebehandelten Zustand, z. B. nach dem Emaillieren oder Verzinken, oberhalb von 900°C werden beispielhaft folgende mechanische Kennwerte erreicht:

| | |
|---|---|
| Rₑₗ bzw. R_{p0,2}: | 450 - 600 [MPa] |
| Rₘ: | 700 - 850 [MPa] |
| A₅: | ≥ 12 [%] |

Der erfindungsgemäße Stahl ist in einer großen Variationsbreite als Band, Blech, warm- oder kaltgewalzt oder für geschweißte und nahtlose Rohre einsetzbar.

Für kaltgewalzte bzw. kaltumgeformte Produkte kann der Dicken- bzw. Wanddickenbereich z. B. 0,5 - 4 mm betragen. Die entsprechenden Werte für warmgewalzte bzw. warmumgeformte Produkte liegen bei ca. 1,5 - 8 mm.

## Patentansprüche

1. Stahl für hochfeste Bauteile aus Bändern, Blechen oder Rohren mit ausgezeichneter Umformbarkeit und besonderer Eignung für Hochtemperatur-Beschichtungsverfahren oberhalb von Ac₃ (ca. 900°C), bestehend aus den Elementen (Gehalte in Masse-%):
C 0,07 bis ≤ 0,15
Al ≤ 0,05
Si ≤ 0,80
Mn 1,60 bis ≤ 2,10
P ≤ 0,020
S ≤ 0,010
Cr 0,50 bis ≤ 1,0
Mo 0,15 bis ≤ 0,25
Tiₘᵢₙ 48/14 x [N]
V 0,05 bis ≤ 0,10
B 0,0015 bis ≤ 0,0050,
Rest Eisen einschließlich üblicher stahlbegleitender Elemente.

2. Stahl nach Anspruch 1
**dadurch gekennzeichnet,**
**dass** der Stahl einen C-Gehalt von 0,08 bis ≤ 0,10 % aufweist.

3. Stahl nach Anspruch 1 oder 2
**dadurch gekennzeichnet,**
**dass** der Stahl einen Si-Gehalt von ≤ 0,30 % aufweist.

4. Stahl nach einem der Ansprüche 1 - 3
**dadurch gekennzeichnet,**
**dass** der Stahl einen Mn-Gehalt von 1,80 bis ≤ 2,0 % aufweist.

5. Stahl nach einem der Ansprüche 1 - 4
**dadurch gekennzeichnet,**
**dass** der Stahl einen Cr-Gehalt von 0,70 bis ≤ 0,80 % aufweist.

6. Stahl nach einem der Ansprüche 1 - 5
**dadurch gekennzeichnet,**
**dass** der Stahl einen Ti-Gehalt von 0,02 bis ≤ 0,03 % aufweist.

7. Stahl nach einem der Ansprüche 1 - 6
**dadurch gekennzeichnet,**
**dass** der Stahl einen B-Gehalt von 0,0025 bis ≤ 0,0035 % aufweist.

8. Bauteil hergestellt aus einem gut umformbaren Band, Blech oder Rohr aus Stahl nach mindestens einem der Ansprüchen 1 - 7
**dadurch gekennzeichnet,**
**dass** das Bauteil nach der Umformung mit einer Temperatur oberhalb von Ac₃ (ca. 900°C) wärmebehandelt ist und nach Erkalten eine Mindeststreckgrenze von 450 MPa aufweist.

9. Bauteil nach Anspruch 8
**dadurch gekennzeichnet,**
**dass** die Wärmebehandlung eine Emaillierung mit ein oder mehreren Einbränden beinhaltet.

10. Bauteil nach Anspruch 8
**dadurch gekennzeichnet,**
**dass** die Wärmebehandlung eine metallische Beschichtung beinhaltet.

11. Bauteil nach Anspruch 10
**dadurch gekennzeichnet,**
**dass** die Beschichtung eine Verzinkung ist.

## Claims

1. A steel for high-strength components of bands, sheets or pipes with excellent formability and particular suitability for high-temperature coating processes above Ac₃ (approx. 900°C), consisting of the elements (contents in wt.%):
C 0.07 to ≤ 0.15
Al ≤ 0.05
Si ≤ 0.80
Mn 1.60 to ≤ 2.10
P ≤ 0.020
S ≤ 0.010
Cr 0.50 to ≤ 1.0
Mo 0.15 to ≤ 0.25
Tiₘᵢₙ 48/14 x[N]
V 0.05 to ≤ 0.10
B 0.0015 to ≤ 0.0050,
balance iron, including conventional steel-accompanying elements.

2. The steel according to claim 1,
**characterised in that**
the steel has a C content of 0.08 to ≤ 0.10%.

3. The steel according to claim 1 or 2,
**characterised in that**
the steel has a Si content of ≤ 0.30%.

4. The steel according to one of claims 1 to 3,
**characterised in that**
the steel has a Mn content of 1.80 to ≤ 2.0%.

5. The steel according to one of claims 1 to 4,
**characterised in that**
the steel has a Cr content of 0.70 to ≤ 0.80%.

6. The steel according to one of claims 1 to 5,
**characterised in that**
the steel has a Ti content of 0.02 to ≤ 0.03%.

7. The steel according to one of claims 1 to 6,
**characterised in that**
the steel has a B content of 0.0025 to ≤ 0.0035%.

8. A component made from a readily formable band, sheet or tube comprising steel according to at least one of claims 1 to 7,
**characterised in that**
the component, after forming, is heat-treated at a temperature above Ac₃ (approx. 900°C) and, after cooling, has a minimum yield strength of 450 MPa.

9. The component according to claim 8,
**characterised in that**
the heat treatment includes an enamelling with one or more firings.

10. The component according to claim 8,
**characterised in that**
the heat treatment includes a metallic coating.

11. The component according to claim 10,
**characterised in that**
the coating is a zinc coating.

## Revendications

1. Acier pour éléments de construction hautement résistants formés de feuillards, de tôles ou de tubes, présentant une excellente malléabilité et une aptitude particulière pour les procédés de revêtement à température élevée, au-dessus du point Ac₃ (environ 900 °C), constitué des éléments suivants (teneurs en % en masse) :
C de 0,07 à ≤ 0,15
Al ≤ 0,05
Si ≤ 0,80
Mn de 1 ,60 à ≤ 2,10
P ≤ 0,020
S ≤ 0,010
Cr de 0,50 à ≤ 1,0
Mo de 0,15 à ≤ 0,25
Tiₘᵢₙ 48/14 x [N]
V de 0,05 à ≤ 0,10
B de 0,0015 à ≤ 0,0050
la partie restante étant du fer, ainsi que des éléments habituels accompagnant l'acier.

2. Acier selon la revendication 1,
**caractérisé en ce que**
l'acier présente une teneur en C de 0,08 à ≤ 0,10 %.

3. Acier selon la revendication 1 ou 2,
**caractérisé en ce que**
l'acier présente une teneur en Si ≤ 0,30 %.

4. Acier selon l'une quelconque des revendications 1 à 3,
**caractérisé en ce que**
l'acier présente une teneur en Mn de 1,80 à ≤ 2,0 %.

5. Acier selon l'une quelconque des revendications 1 à 4,
**caractérisé en ce que**
l'acier présente une teneur en Cr de 0,70 à ≤ 0,80 %.

6. Acier selon l'une quelconque des revendications 1 à 5,
**caractérisé en ce que**
l'acier présente une teneur en Ti de 0,02 à ≤ 0,03 %.

7. Acier selon l'une quelconque des revendications 1 à 6,
**caractérisé en ce que**
l'acier présente une teneur en B de 0,0025 à ≤ 0,0035 %.

8. Elément de construction fabriqué à partir d'un feuillard, d'une tôle ou d'un tube présentant une bonne malléabilité, constitué d'un acier selon au moins l'une quelconque des revendications 1 à 7,
**caractérisé en ce que**
l'élément de construction est soumis, après façonnage, à un traitement thermique à une température supérieure au point Ac₃ (environ 900 °C) et présente, après refroidissement,
une limite d'élasticité minimale de 460 Mpa.

9. Elément de construction selon la revendication 8,
**caractérisé en ce que**
le traitement thermique contient un émaillage avec une ou plusieurs couvertures.

10. Elément de construction selon la revendication 8,
**caractérisé en ce que**
le traitement thermique comprend un revêtement métallique.

11. Elément de construction selon la revendication 10,
**caractérisé en ce que**
le revêtement est une galvanisation.
